# EUROPÄISCHE PATENTSCHRIFT

(11) **EP 0 400 268 B1**
(45) Veröffentlichungstag und Bekanntmachung des Hinweises auf die Patenterteilung: **08.12.1993**
(21) Anmeldenummer: 90102864.7
(22) Anmeldetag: 14.02.1990
(51) Int. Cl.: D02J 1/22, D01F 6/62

(54) **Verfahren und Vorrichtung zum Herstellen von Glattgarn aus thermoplastichen Kunststoffäden, insbesondere von glattem Polyerstergarn**
Process and apparatus for the fabrication of non-textured yarn from thermoplastic filaments, especially polyester yarn
Procédé et dispositif pour la préparation de fil non texturé de filaments thermoplastiques, en particulier fil de polyester

(30) Priorität: 27.05.1989 DE 3917338
(43) Veröffentlichungstag der Anmeldung: 05.12.1990
(73) Patentinhaber: JOHN BROWN DEUTSCHE ENGINEERING GmbH, 45130 Essen (DE)
(72) Erfinder: Eifländer, Ingo, D-4300 Essen 14 (DE); Winata, Iwan, D-4330 Mülheim (DE)
(74) Vertreter: Honke, Manfred, Dr.-Ing.

(56) Entgegenhaltungen:
- EP-A- 0 224 306
- EP-A- 0 345 733

## Beschreibung

Die Erfindung betrifft ein Verfahren zum Herstellen von Glattgarn aus thermoplastischen Kunststoffäden, insbesondere von glattem Polyestergarn, wonach das Kunststoffgarn mittels eines Lieferwerkes einem Abzugswerk zugeführt, zwischen Lieferwerk und Abzugswerk verstreckt, thermofixiert und schließlich aufgewickelt wird.

Glattgarne aus thermoplastischen Kunststoffäden und insbesondere Polyesterfäden werden aus einer Mehrzahl von Filamenten ersponnen. Diese Filamente werden zu einem Fadenbündel zusammengefaßt, präpariert und unter hoher Geschwindigkeit aufgewickelt. Das herzustellende Glattgarn erhält seine Gebrauchseigenschaften durch Verstrecken. Beim Verstrecken wird das Glattgarn üblicherweise über ein erstes Lieferwerk einem zweiten beheizten Lieferwerk zugeführt und dabei auf ein Verhältnis kleiner 1.1 : 1 vorverstreckt. Auf dem zweiten beheizten Lieferwerk wird das Glattgarn aufgeheizt, bei Polyester auf etwa 85° C. Von dem zweiten Lieferwerk wird das Glattgarn über eine Heizplatte einem Abzugswerk zugeführt, dabei endverstreckt und danach aufgewickelt. Auf der Heizplatte erfolgt die Thermofixierung des Glattgarnes, nämlich die Fixierung eines Abkochschrumpfes bzw. eines Heißluftschrumpfes mit einer Overflächentemperatur zwischen 130° C und 170° C. Dieses Mehrstufenverfahren ist verhältnismäßig aufwendig, auch in vorrichtungsmäßiger Hinsicht.

Aus der EP-A 0 224 306 kennt man weiterhin ein Verfahren zum Spinnstrecken von Polyesterfäden mit einer vorgegebenen Viskosität, wobei die Polyesterfäden zwischen einer Liefergalette mit wenigstens einer Separierrolle mit einer vorgegebenen Fadengeschwindigkeit und einer Streckabzugsgalette mit Separierrolle mit einer vorgegebenen Endgeschwindigkeit über einen Streckstift abgezogen und dabei verstreckt und anschließend aufgespult werden. Die Polyesterfäden werden zu ihrer Verstreckung mit einem Umschlingungswinkel von weniger als 360° um einen ungeheizten Streckstift geführt.

Die verstreckten Polyesterfäden werden anschließend thermofixiert, wobei die Thermofixierung auch auf der Streckabzugsgalette bei Temperaturen zwischen 110° C bis 240° C erfolgen kann. Verstrecken und Thermofixierung finden hier - wie bei den bekannten Mehrstufenverfahren - praktisch in getrennten Verfahrensschritten hintereinander statt.

Der Erfindung liegt die Aufgabe zugrunde ein einfaches und kostengünstiges Verfahren zum Herstellen von Glattgarn aus thermoplastischen Kunststoffäden, insbesondere von glattem Polyestergarn, anzugeben und eine zur Durchführung dieses Verfahrens geeignete Vorrichtung zu schaffen.

Diese Aufgabe löst die Erfindung bei einem gattungsgemäßen Verfahren dadurch, daß das Kunststoffgarn zwischen dem Lieferwerk und dem Abzugswerk auf ein Verhältnis von 1.15 : 1 bis 2.3 : 1 kaltverstreckt und auf dem Abzugswerk thermofixiert wird. - Kaltverstrecken meint im Rahmen der Erfindung, daß ein Verstrecken des Glattgarnes auf seine Gebrauchseigenschaften bei einer Fadentemperatur im Bereich der Raumtemperatur erfolgt und das Streckverhältnis, d. h. das Geschwindigkeitsverhältnis zwischen Lieferwerk und Abzugswerk, so hoch gewählt ist, daß in dem verstreckten Glattgarn keine unverstreckten oder weniger hoch als das eingestellte Streckverhältnis verstreckten Stellen vorhanden sind. Dadurch können im kaltverstreckten Glattgarn Dehnungen zwischen 8 % und 50 % bei hoher Fadengleichmäßigkeit eingestellt werden, die z. B. an dem Uster% erkennbar ist. Gleichzeitig erfolgt die Temperaturbehandlung des Glattgarns unmittelbar auf dem Abzugswerk. Überraschenderweise werden die von Glattgarnen und insbesondere glattem Polyestergarn verlangten Gebrauchseigenschaften im Zuge der erfindungsgemäßen Behandlung nicht nur erreicht, sondern darüber hinaus verbessert.

Weitere erfindungswesentliche Merkmale sind im folgenden aufgeführt. So wird das Kunststoffgarn vorzugsweise bei Abzugsgeschwindigkeiten von 300 m/min bis 1600 m/min, vorzugsweise von 600 m/min bis 1000 m/min kaltverstreckt, und zwar bei Raumtemperatur. Ferner sieht die Erfindung vor, daß das Kunststoffgarn bei einer Oberflächentemperatur des Abzugswerkes zwischen 90° C und 250° C in Abhängigkeit eines zu erzielenden Abkochschrumpfes bzw. Heißluftschrumpfes zwischen 2 % und 40 % thermofixiert wird. Nach einem Vorschlag der Erfindung mit selbständiger Bedeutung ist vorgesehen, daß als Kunststoffgarn ein Polyestergarn verwendet wird, welches aus einem Fadenbündel von unverstreckten orientierten Fäden und vor einer Spinndüse mit einer Abzugsgeschwindigkeit von mindestens 2500 m/min abgezogenen Polyesterfäden, vorzugsweise aus einem Polyester-POY (Partial Oriented Yarn) mit einem Titer von 40 dtex bis 600 dtex besteht. Zweckmäßigerweise wird sein unverstrecktes Polyestergarn mit einer Doppelbrechung von mindestens 0.023 und einer Bruchdehnung zwischen 55 % und 180 % kaltverstreckt. - Unter die Erfindung fällt auch die Herstellung lediglich eines glatten, kaltverstreckten Filamentenfadens aus Polyester bzw. Polyester-POY.

Gegenstand der Erfindung ist ferner eine Vorrichtung, die zur Durchführung des beanspruchten Verfahrens besonders geeignet ist und sich durch einfachen und funktionsgerechten Aufbau auszeichnet. Diese Vorrichtung weist in ihrem grundsätzlichen Aufbau eine Abwickelspule, ein Lieferwerk, ein Abzugswerk und eine Aufwickelspule auf. Das Abzugswerk ist beheizbar bzw. besitzt eine beheizbare Oberfläche zum Thermofixieren des Kunststoff- bzw. Polyestergarnes, wobei die Heiztemperatur einstellbar ist. Dem Abzugswerk kann eine Separierrolle für das das Abzugswerk umschlingende Kunststoff- bzw. Polyestergarn zugeordnet sein, um das Kunststoff- bzw. Polyestergarn im Wege des Kaltverstreckens gleichzeitig einer Temperaturbehandlung zwecks Einstellung des Kochschrumpfes bzw. des Heißluftschrumpfes zu unterziehen. Tatsächlich gelingt im Rahmen des erfindungsgemäßen Verfahrens und mit der erfindungsgemäßen Vorrichtung ein einstufiges Kaltverstrecken mit simultaner Thermofixierung von Kunststoffgarnen bzw. Polyestergarn. Folglich steht ein einfaches und kostengünstiges Verfahren zum Herstellen von Glattgarnen bzw. glattem Polyestergarn zur Verfügung, welches in anlagentechnischer Hinsicht wenig aufwendig und besonders funktionssicher ist.

Im folgenden wird die Erfindung anhand einer lediglich ein Ausführungsbeispiel darstellenden Zeichnung näher erläutert. Die einzige Figur zeigt eine Vorrichtung zum Herstellen von glattem Polyestergarn 1 aus Polyester-POY. Polyester-POY steht für einen Polyesterfaden mit einem Titer von etwa 40 dtex bis 6000 dtex, welcher mit einer Geschwindigkeit von etwa 2500 m/min bis 6000 m/min, bevorzugt 2700 m/min bis 4500m/min, schmelzgesponnen wurde. Die Vorrichtung weist eine Abwickelspule 2, ein Lieferwerk 3, ein Abzugswerk 4 und eine Aufwickelspule 5 auf. Zwischen dem Lieferwerk 3 und dem Abzugswerk 4 wird das Polyestergarn 1 mit einem Verzugsverhältnis größer 1.1 : 1 kaltverstreckt. Auf dem Abzugswerk 4 wird das kaltverstreckte Polyestergarn 1 gleichzeitig thermofixiert. Dazu weist das Abzugswerk 4 eine beheizbare Oberfläche auf. Die Heiztemperatur ist einstellbar. Durch gleichzeitige Temperaturbehandlung des Polyestergarnes 1 auf dem Abzugswerk 4 kann del Kochschrumpf bzw. der Heißluftschrumpf zwischen 2 % bis 40 % je nach gewählter Oberflächentemperatur des Abzugswerkes 4, die zwischen 90° C bis 250° C liegen kann, gestellt werden

Dem Abzugswerk 4 ist eine Separierrolle 6 für das das Abzugswerk 4 umschlingende Polyestergarn 1 zugeordnet.

Im folgenden werden die Gebrauchseigenschaften von erfindungsgemäß behandeltem Glattgarn anhand verschiedener Beispiele tabellarisch dargestellt:

| 1. POY, 2800 m/min Spinnabzug | | | |
|---|---|---|---|
| TITER dtex | | | 154.9 |
| BRUCHLAST cN | | | 324 |
| CV-BRUCHLAST | | % | 2.19 |
| BRUCHDEHNUNG | | % | 163.30 |
| CV-BRUCHDEHNUNG | | % | 2.34 |
| USTER | N | % | 0.70 |
| | HI | % | 0.40 |

| 1.1 Kaltverstreckung | | | |
|---|---|---|---|
| VV | | | 1:2.005 |
| Temp. Galette | | | 170° C |
| TITER dtex | | | 79.05 |
| BRUCHLAST cN | | | 343.5 |
| CV-BRUCHLAST | | % | 1.64 |
| BRUCHDEHNUNG | | % | 27.89 |
| CV-BRUCHDEHNUNG | | % | 5.67 |
| Festigkeit cN/dtex | | | 4.32 |
| USTER | N | % | 1.07 |
| | HI | % | 0.40 |
| ANFÄRBUNG | | | 4.0 |

| 2. POY, 3200 m/min Spinnabzug | | | |
|---|---|---|---|
| TITER dtex | | | 139.8 |
| BRUCHLAST cN | | | 326 |
| CV-BRUCHLAST | | % | 3.36 |
| BRUCHDEHNUNG | | % | 128.84 |
| CV-BRUCHDEHNUNG | | % | 2.85 |
| USTER | N | % | 0.83 |
| | HI | % | 0.44 |

| 2.1 Kaltverstreckung | | | |
|---|---|---|---|
| VV | | | 1:1.772 |
| Temp. Galette | | | 170° C |
| TITER dtex | | | 80.4 |
| BRUCHLAST cN | | | 353.5 |
| CV-BRUCHLAST | | % | 1.80 |
| BRUCHDEHNUNG | | % | 26.30 |
| CV-BRUCHDEHNUNG | | % | 7.28 |
| FESTIGKEIT cN/dtex | | | 4.39 |
| USTER | N | % | 0.63 |
| | HI | % | 0.36 |
| KOCHSCHRUMPF | | % | 5.65 |
| ANFÄRBUNG | | | 4.0 |

| 3. POY, 4300 m/min Spinnabzug | | | |
|---|---|---|---|
| TITER dtex | | | 118.4 |
| BRUCHLAST cN | | | 343 |
| CV-BRUCHLAST | | % | 3.25 |
| BRUCHDEHNUNG | | % | 87.53 |
| CV-BRUCHDEHNUNG | | % | 4.17 |
| USTER | N | % | 0.79 |
| | HI | % | 0.60 |

| 3.1 Kaltverstreckung | | | |
|---|---|---|---|
| VV | | 1:1.504 | |
| Temp. Galette | | 170° C | |
| TITER dtex | | 82.4 | |
| BRUCHLAST cN | | 340.5 | |
| CV-BRUCHLAST | | % 1.94 | |
| BRUCHDEHNUNG | | % | 27.17 |
| CV-BRUCHDEHNUNG | | % | 6.10 |
| FESTIGKEIT cN/dtex | | 4.12 | |
| USTER | N | % | 0.60 |
| | HI | % | 0.41 |
| ANFÄRBUNG | | 4.0 | |

Dabei bedeuten die Abkürzungen im einzelnen:
- VV =: Maschinenstreckverhältnis
- CV =: Coefficient of variance
- N =: Normaltest und
- HI =: halb inert, halb träge.

## Patentansprüche

1. Verfahren zum Herstellen von Glattgarn aus thermoplastischen Kunststoffäden, insbesondere von glattem Polyestergarn, wonach das Kunststoffgarn (1) mittels eines Lieferwerkes (3) einem Abzugswerk (4) zugeführt, zwischen Lieferwerk (3) und Abzugswerk (4) verstreckt, thermofixiert und schließlich aufgewickelt wird, **dadurch gekennzeichnet,** daß das Kunststoffgarn (1) zwischen dem Liefernwerk (3) und dem Abzugswerk (4) mit einem Verzugsverhältnis von 1.15 : 1 bis 2.3 : 1 kaltverstreckt und auf dem Abzugswerk thermofixiert wird.

2. Verfahren nach Anspruch 1, dadurch gekennzeichnet, daß das Kunststoffgarn (1) bei Abzugsgeschwindigkeiten von 300 m/min bis 1600 m/min, vorzugsweise von 600 m/min bis 1000 m/min kaltverstreckt wird.

3. Verfahren nach Anspruch 1 oder 2, dadurch gekennzeichnet, daß das Kunststoffgarn (1) bei Raumtemperatur kaltverstreckt wird.

4. Verfahren nach einem der Ansprüche 1 bis 3, dadurch gekennzeichnet, daß das Kunststoffgarn (1) bei einer Oberflächentemperatur des Abzugswerkes (4) zwischen 90° C und 250° C in Abhängigkeit eines zu zu erzielenden Abkochschrumpfes bzw. Heißluftschrumpfes zwischen 2 % und 40 % thermofixiert wird.

5. Verfahren nach einem der Ansprüche 1 bis 4, dadurch gekennzeichnet, daß als Kunststoffgarn (1) ein Polyestergarn verwendet wird, welches aus einem Fadenbündel von unverstreckten orientierten Fäden und von einer Spinndüse mit einer Abzugsgeschwindigkeit von mindestens 2500 m/min abgezogenen Polyesterfäden, vorzugsweise aus einem Polyester-POY mit einem Titer von 40 dtex bis 6000 dtex besteht.

6. Verfahren nach einem der Ansprüche 1 bis 5, dadurch gekennzeichnet, daß ein unverstrecktes Polyestergarn mit einer Doppelbrechung von mindestens 0.023 und einer Bruchdehnung zwischen 55 % und 180 % kaltverstreckt wird.

7. Vorrichtung zur Durchführung des Verfahrens nach einem der Ansprüche 1 bis 6, mit einer Abwickelspule (2), einem Lieferwerk (3), einem Abzugswerk (4) und einer Aufwickelspule (5), dadurch gekennzeichnet, daß das Abzugswerk (4) eine beheizbare Oberfläche zum Thermofixieren des Kunststoff- bzw. bzw. Polyestergarnes (1) aufweist und die Heiztemperatur einstellbar ist.

8. Vorrichtung nach Anspruch 7, dadurch gekennzeichnet, daß dem Abzugswerk (4) eine Separierrolle (6) für das das Abzugswerk umschlingende Kunststoff- bzw. Polyestergarn (1) zugeordnet ist.

## Claims

1. A process for manufacturing smooth yarn from thermoplastic synthetic fibres, particularly smooth polyester yarn, wherein the synthetic yarn (1) is supplied to a pull-off device (4) by means of a delivery device (3), stretched between the delivery device (3) and the pull-off device (4), thermo-fixed and finally taken up, characterised in that the synthetic yarn (1) is cold-stretched between the delivery device (3) and the pull-off device (4) at a drawing ratio of 1.15 : 1 to 2.3 : 1 and is thermo-fixed on the pull-off device.

2. A process according to claim 1, claim the synthetic yarn (1) is cold-stretched at pull-off speeds from 300 m/minute to 1600 m/minute, preferably from 600 m/minute to 1000 m/minute.

3. A process according to claim 1 or 2, characterised in that the synthetic yarn (1) is cold-stretched at room temperature.

4. A process according to any one of claims 1 to 3, characterised in that the synthetic yarn (1) is thermo-fixed at a surface temperature of the pull-off device (4) between 90°C and 250°C, depending on a scalding shrinkage or hot-air shrinkage of between 2 % and 40 % which is to be achieved.

5. A process according to any one of claims 1 to 4, characterised in that a polyester yarn is used as the synthetic yarn (1), which polyester yarn consists of a fibre bundle of unstretched, oriented fibres and polyester fibres pulled off from a spinneret at a pull-off speed of at least 2500 m/minute, and preferably consists of a polyester POY with a titre from 40 dtex to 6000 dtex.

6. A process according to any one of claims 1 to 5, characterised in that an unstretched polyester yarn with a birefringence of at least 0.023 and a breaking elongation between 55 % and 180 % is cold-stretched.

7. An apparatus for carrying out the process according to any one of claims 1 to 6, with a supply reel (2), a delivery device (3), a pull-off device (4) and a take-up reel (5), characterised in that the pull-off device (4) has a heated surface for thermo-fixing the synthetic- or polyester yarn (1) and the heating temperature is adjustable.

8. An apparatus according to claim 7, characterised in that a separating roll (6) for the synthetic- or polyester yarn (1) passing round the pull-off device is associated with the pull-off device (4).

## Revendications

1. Procédé de fabrication de fil lisse à partir de filaments de matière synthétique thermoplastique, en particulier de fil lisse en polyester, dans lequel le fil (1) en matière synthétique est amené, au moyen d'un mécanisme débiteur (3) à un mécanisme de traction (4), est étiré entre le mécanisme débiteur (3) et le mécanisme de traction (4), est thermofixé et finalement bobiné,
**caractérisé** en ce que le fil (1) en matière sythétique est étiré à froid entre le mécanisme débiteur (3) et le mécanisme de traction (4) avec un rapport d'étirage de 1,15 : 1 à 2,3 : 1 et est thermofixé sur le mécanisme de traction.

2. Procédé selon la revendication 1, caractérisé en ce que le fil (1) en matière synthétique est étiré à froid à des vitesses de traction de 300 m/min à 1600 m/min, de préférence de 600 m/min à 1000 m/min.

3. Procédé selon la revendication 1 ou 2, caractérisé en ce que le fil (1) en matière synthétique est étiré à froid à la température ambiante.

4. Procédé selon une des revendications 1 à 3, caractérisé en ce que le fil (1) en matière synthétique est thermofixé en présence d'une température de la surface du mécanisme de traction (4) entre 90°C et 250°C, en fonction d'un retrait à obtenir par cuisson ou par traitement à l'air chaud compris entre 2% et 40%.

5. Procédé selon une des revendications 1 à 4, caractérisé en ce qu'on utilise comme fil (1) en matière synthétique un fil de polyester qui consiste en un faisceau de filaments orientés, non étirés, et de filaments de polyester tirés d'une filière à une vitesse de sortie d'au moins 2500 m/min, constitués de préférence d'un polyester POY ayant un titre de 40 dtex à 6000 dtex.

6. Procédé selon une des revendications 1 à 5, caractérisé en ce qu'un fil de polyester non étiré ayant une biréfringence d'au moins 0,023 et un allongement à la rupture entre 55% et 180% est étiré à froid.

7. Dispositif de mise en oeuvre du procédé selon une des revendications 1 à 6, avec une bobine dérouleuse (2), un mécanisme débiteur (3), un mécanisme de traction (4) et une bobine réceptrice (5),
**caractérisé** en ce que le mécanisme de traction (4) présente une surface pouvant être chauffée pour la thermo-fixation du fil (1) en matière synthétique ou en polyester et en ce que la température de chauffage est réglable.

8. Dispositif selon la revendication 7, caractérisé en ce qu'un rouleau séparateur (6) est associé au mécanisme de traction (4) pour le fil (1) en matière synthétique ou en polyester formant une boucle autour du mécanisme de traction.
